# EUROPÄISCHE PATENTSCHRIFT

(11) **EP 1 270 835 B1**
(45) Veröffentlichungstag und Bekanntmachung des Hinweises auf die Patenterteilung: **22.08.2007**
(21) Anmeldenummer: 02011462.5
(22) Anmeldetag: 24.05.2002
(51) Int. Cl.: E04B 1/68, E01C 11/10

(54) **System für eine Fugenausbildung**
System for joint structure
Système pour configuration de joint

(30) Priorität: 25.05.2001 DE 10125626
(43) Veröffentlichungstag der Anmeldung: 02.01.2003
(73) Patentinhaber: Kebulin-Gesellschaft Kettler GmbH & Co. KG, 45701 Herten (DE)
(72) Erfinder: Lobert, Michael, 45699 Herten (DE)
(74) Vertreter: GROSSE BOCKHORNI SCHUMACHER

(56) Entgegenhaltungen:
- EP-A- 0 277 331
- EP-A- 0 320 004
- EP-A- 1 099 724
- DE-A- 19 603 896
- DE-C- 3 045 738
- DE-U- 9 313 030
- DE-U1- 20 002 475
- US-A- 4 636 414

## Beschreibung

Die vorliegende Erfindung betrifft ein System und einen Voranstrich zum Anbringen von Fugenbänder auf Bitumenbasis an Nahtflanken von bituminösen Deckschichten, Deckschichteinbauten, Randabschlüssen oder dergleichen sowie eine Fugenausbildung zwischen bituminösen Deckschichten oder einer bituminösen Deckschicht und einem Deckschichteinbau, einem Randabschluß oder dergleichen sowie ein Verfahren zur Herstellung einer derartigen Fugenausbildung.

Die Qualität und Lebensdauer von bituminösen Deckschichten, wie sie insbesondere bei Fahrbahndeckschichten Verwendung finden, hängt u.a. im wesentlichen vom fachgerechten Verschließen der in vielen Fällen nicht vermeidbaren Anschlußnähte ab. Anschlußnähte sind u.a. sowohl bei der Herstellung von Fahrbahnen, z.B. mehrspurigen Fahrbahnen, oder beim Einbau von beispielsweise Kanaldeckeln als Arbeitsnähte, Mittelnähte oder als Seitenanschlußnähte sowie bei der Reparatur und Sanierung von defekten Oberflächen als auch bei der Wiederherstellung von Fahrbahnoberflächen im Leitungsgrabenbau unvermeidlich. Diese Nähte sind durch die zeitliche Veränderung der bituminösen Deckschicht z.B. durch die Belastung durch den Verkehr oder durch Witterungseinflüsse hohen Beanspruchungen ausgesetzt. Insbesondere ist es notwendig, undichte Nähte oder ein Aufreißen der Nähte zu vermeiden, um zu verhindern, daß eindringendes Wasser und Frost eine zunehmende Zerstörung der Fahrbahnoberfläche bewirken.

Deshalb sind einwandfrei hergestellte Nähte und Anschlüsse in Verkehrsflächen aus Asphalt die Voraussetzung für Dauerhaftigkeit, Verkehrssicherheit und Fahrkomfort. Diese Anforderungen werden insbesondere durch den Einbau eines Fugenbandes auf Bitumenbasis in den Nähten erfüllt.

Hierzu ist es aus dem Stand der Technik bekannt, die Fugenbänder auf Bitumenbasis vor dem Aufbringen der bituminösen Deckschicht an einer Nahtflanke einer bestehenden bituminösen Deckschicht, eines Deckschichteinbaus, wie z.B. Kanaldeckel, Staßenbahnschienen und dergleichen oder Randabschlüssen, wie z.B. Bordsteinen, anzubringen. Dazu wird an der Nahtflanke vorher ein Voranstrich als haftvermittelnder Grundanstrich vorgesehen und anschließend das mit einer Propangasflamme angewärmte Fugenband gegen die mit dem Voranstrich, häufig auch Primer genannt, vorbehandelte Nahtflanke gedrückt. Aus der DE 200 02 475 U1 ist ein anschmelzbares Bitumendichtungsband bekannt, das ein einseitig aufgebrachte Schmelzbeschichtung aufweist, so daß auf einen Voranstrich verzichtet werden kann. Nachteilig bei diesen Verfahrensweisen ist jedoch, daß das vorgewärmte Fugenband schwierig an der Nahtflanke anzubringen ist und daß die Vorwärmung mit einer Propangasflamme einen hohen Aufwand darstellt.

Um dieses Problem zu vermeiden, ist es ebenfalls bekannt (z.B. DE 196 03 896), ein Polymer-vergütetes Fugenband zu verwenden, das auf einer Seite mit einer Klebeschicht versehen ist, so daß das Fugenband direkt auf die mit dem Voranstrich bzw. Primer vorbehandelte Nahtflanke aufgeklebt werden kann, ohne mit einer Propangasflamme vorgewärmt zu werden. Obwohl diese kalte Verarbeitung des Fugenbands bezüglich des Aufwands bei der Verarbeitung einen gewissen Vorteil bietet, besteht hier der Nachteil darin, daß durch die Klebeschicht am Fugenband Unebenheiten und Ausbrüche nur schlecht bzw. kaum verklebt werden können, so daß insbesondere in diesen Bereichen keine gute und dichte Anbindung des Fugenbands an die Nahtflanke erfolgen kann. Außerdem ist ein derartig Polymervergütetes Fugenband aufwendiger herzustellen und deshalb auch bezüglich der Kosteneffizienz nachteilig.

Obwohl nach der DE 196 03 896 auch vorgeschlagen ist, daß ein kalt zu verarbeitender Kleber statt direkt auf dem Fugenband vorgesehen zu werden auch direkt auf der Nahtflanke aufgetragen werden kann, wobei das Fugenband dann über diesen Kleber mit der Nahtflanke verklebt wird, ist dieses Verfahren sehr aufwendig, da hier zudem eine Vorbehandlung der Nahtflanke mit einem Primer bzw. Voranstrich erforderlich ist. Auch die Kostennachteile aufgrund des Polymer-vergüteten Fugenbands, das hierfür verwendet werden muß, bleiben bestehen.

Auf dem Gebiet der Dachabdichtung ist es aus der US 4,636,414 bekannt, laminierte bitumenhaltige Dachmembrane mit einem bitumenhaltigen Klebstoff auf Dächern aufzubringen.

Aufgabe der vorliegenden Erfindung ist es deshalb, ein Verfahren bzw. eine Fugenausbildung zu erreichen bzw. bereitzustellen, bei der einerseits einfache, standardmäßige Fugenbänder auf Bitumenbasis kalt verarbeitet, d.h. an der Nahtflanke angebracht werden können, und andererseits hierbei eine vollflächige und insbesondere dichte Verklebung des Fugenbands an der Nahtflanke gewährleistet wird. Insgesamt soll damit eine einfache und effiziente, aber gleichzeitig dichte und dauerhafte Fugenausbildung für bituminöse Deckschichten erzielt werden.

Diese Aufgabe wird erfindungsgemäß durch einen Voranstrich gemäß Anspruch 1, ein System gemäß Anspruch 5 sowie durch ein Verfahren gemäß Anspruch 11 gelöst. Vorteilhafte Weiterbildungen bzw. Ausgestaltungen sind Gegenstand der abhängigen Unteransprüche.

Die Erfindung zeichnet sich durch ein System aus, bei dem ein Fugenband verwendet wird, welches gemeinhin auf Bitumenbasis erstellt ist, unter Verwendung eines Voranstrichs, der auf die Nahtflanke aufzubringen ist, der jedoch mit Klebewirkung und damit Klebefunktion ausgebildet ist. Der Voranstrich im Sinne der Erfindung dient somit einerseits als Voranstrich und andererseits als Kleber. Auf die mit dem Voranstrich behandelte Nahtflanke wird dann das Fugenband gedrückt, wodurch eine vollflächige und sichere sowie dauerhafte Verbindung zwischen Fugenband und Nahtflanke erreicht wird. Es bedarf nach der Erfindung also nicht des gesonderten Einsatz eines Klebers nach der Vorbehandlung der Nahtflanken durch einen Voranstrich bzw. Primer, dessen Aufgabe allgemein darin besteht, die Nahtflankenfläche zu benetzen und entsprechend vorzubehandeln, vielmehr ist der Voranstrich bereits mit Klebewirkung ausgebildet. Dadurch ist auch eine sehr schnelle und einfache Arbeitsweise gewährleistet. Hierbei ist zu bedenken, daß vor Ort auf der Baustelle häufig ungeschultes Personal zum Einsatz gelangt und es beim erfindungsgemäßen System nicht darauf ankommt, mit welcher Seite das Fugenband mit der Nahtflanke verbunden wird, vielmehr beide Stirnflächen des Fugenbands verwendet werden können, und zugleich der Auftrag von Primer und Klebstoff in einem erfolgt. Zweckmäßigerweise wird hierzu der Voranstrich thixotrop eingestellt, so daß der Voranstrich beim Verstreichen mittels eines Pinsels oder Verspachteln mittels eines Spachtels niedrigere Viskosität aufweist und im Ruhezustand standfest ist. Diese Einstellung erfolgt vorzugsweise durch Zugabe von Fasern und/oder mineralischen Füllstoffen, wobei hierüber eine geeignete thixotrope Einstellung möglich ist. Besonders geeignet ist eine Kombination von Fasern und mineralischen Füllstoffen, wobei für die thixotrope Einstellung ein Faseranteil von 1 bis 7 Gew.-% und/oder ein Anteil an mineralischen Füllstoffen von 5 bis 15 Gew.-% zweckmäßig ist.

Durch entsprechende Einstellung auch der Klebewirkung mittels des Klebeharzes wird erreicht, daß eine vollflächige und dichte Verklebung sowohl an der Nahtflanke als auch am Fugenband erreicht werden kann. Durch die kalte Verarbeitung des Voranstrichs ist ein Einsatz einer Propangasflamme zur Vorerwärmung des Fugenbands ebenfalls nicht erforderlich, was weiterhin die Herstellung einer derartigen Fugenausbildung, bei der zwischen den Nahtflanken lediglich Voranstrich und ein Fugenband vorgesehen sind, vereinfacht. Hierzu muß nämlich nur an der Nahtflanke einer ersten bituminösen Deckschicht oder eines Deckschichteinbaus, eines Randabschlusses oder dergleichen der erfindungsgemäße Voranstrich aufgebracht werden und anschließend das Fugenband durch Andrücken gegen den Voranstrich mit diesem verklebt werden. Dann kann die zweite bituminöse Deckschicht, z.B. Asphaltbeton oder Gußasphalt, angrenzend an das Fugenband aufgebracht werden, so daß sich eine entsprechende Nahtausbildung ergibt.

Vorzugsweise umfaßt der erfindungsgemäße Voranstrich weiterhin synthetischen Kautschuk, Fasern, mineralische Füllstoffe, Aromaten und/oder Lösemittel. Hierbei dienen die Lösemittel insbesondere dazu, die Streichfähigkeit und Verarbeitbarkeit des Voranstrichs zu gewährleisten. Entsprechend wird der Lösemittelgehalt vorzugsweise so eingestellt, daß eine Streichfähigkeit des Voranstrichs gegeben ist.

Bei einer bevorzugten Ausführungsform umfaßt der Voranstrich 40 bis 80 Gew.-% Bitumen, 2 bis 6 Gew.-% synthetischen Kautschuk, 1 bis 7 Gew.-% Fasern, 5 bis 15 Gew.-% mineralische Füllstoffe, 15 bis 35 Gew.-% Siedegrenzenbenzin und 1 bis 5 Gew.-% Aromate. Bei einem derartigen Klebstoff ergibt sich ein Festkörperanteil von 60 bis 85 Gew.-%, ein Lösemittelanteil von 15 bis 40 Gew.-%, der Ring- und Kugel-Wert des Festkörpers stellt sich auf ca. 100° C ein und die Dichte beträgt ca. 1 g/cm³. Der Flammpunkt des bevorzugten Voranstrichs ist kleiner als 21°C.

Vorzugsweise muß der Voranstrich vor dem Andrücken des Fugenbands, d.h. nach dem Aufbringen des Voranstrichs auf die Nahtflanke, 15 bis 30 Minuten trocknen, um seine optimalen Eigenschaften aufzuweisen.

Für die Aufbringung des Voranstrichs hat sich eine Dicke von 1 bis 2 mm bewährt, da hier die optimale Menge an Voranstrich zur Ausbildung einer ausreichenden Verbindung zwischen Nahtflanke und Fugenband vorhanden ist.

## Patentansprüche

1. Voranstrich zum Anbringen von Fugenbändem auf Bitumenbasis an Nahtflanken von bituminösen Deckschichten, Deckschichteinbauten, Randabschlüssen oder dergleichen, **dadurch gekennzeichnet, daß** der Voranstrich auf Bitumenbasis aufgebaut ist und eine Menge Klebeharz umfaßt, so daß über den Voranstrich bzw. Primer unmittelbar eine dichte und dauerhafte Verbindung zwischen Nahtflanke und Fugenband herstellbar ist.

2. Voranstrich nach Anspruch 1, **dadurch gekennzeichnet, daß** er weiterhin synthetischen Kautschuk, Fasern, mineralische Füllstoffe, Aromaten und/oder Lösemittel umfaßt.

3. Voranstrich nach Anspruch 1 oder 2, **dadurch gekennzeichnet, daß** der Voranstrich thixotrop eingestellt ist, vorzugsweise durch Zugabe von Fasern und/oder mineralischen Füllstoffen.

4. Voranstrich nach einem der Ansprüche 1 bis 3, **dadurch gekennzeichnet, daß** dieser Voranstrich 40 bis 80 Gewichtsprozent Bitumen, 2 bis 6 Gewichtsprozent synthetischen Kautschuk, 2 bis 6 Gewichtsprozent Klebeharz, 1 bis 7 Gewichtsprozent Fasern, 5 bis 15 Gewichtsprozent mineralische Füllstoffe, 15 bis 35 Gewichtsprozent Siedegrenzenbenzin und 1 bis 5 Gewichtsprozent Aromaten umfaßt.

5. System für eine Fugenausbildung für bituminöse Deckschichten mit einem Fugenband auf Bitumenbasis, wobei das Fugenband mit einer Nahtflanke der Deckschicht verklebbar ist und ein Fugenband auf Bitumenbasis verwendet wird, und wobei die Deckschicht durch einen Voranstrich behandelt ist, **gekennzeichnet durch** den Voranstrich gemäß einem der Anspüche 1 bis 4 mit Klebewirkung für dieses Fugenband, wobei unmittelbar **durch** die Klebewirkung eine dauerhafte Verbindung des Fugenbandes mit der Nahtflanke herstellbar ist.

6. System nach Anspruch 5, **dadurch gekennzeichnet, dass** die Fugenausbildung eine erste Nahtflanke aus einer bituminösen Deckschicht und eine zweite Nahtflanke aus einer zweiten bituminösen Deckschicht, einem Deckschichteinbau, einen Randabschluss oder dergleichen umfasst, wobei an der ersten Nahtflanke das Fugenband auf Bitumenbasis vorgesehen ist und zwischen Fugenband und der zweiten Nahtflanke ein Voranstrich vorgesehen ist, der sowohl mit dem Fugenband als auch mit der zweiten Nahtflanke unmittelbar eine dichte und dauerhafte Verbindung ausbildet.

7. System nach Anspruch 5 oder 6, **dadurch gekennzeichnet, daß** der Voranstrich bzw. das Voranstrichmittel mit einem Klebstoff, vorzugsweise Klebeharz, versetzt ist.

8. System nach einem der Ansprüche 5 bis 7, **dadurch gekennzeichnet, daß** der Voranstrich auf Bitumenbasis aufgebaut und thixotrop eingestellt ist.

9. System nach einem der Ansprüche 5 bis 8, **dadurch gekennzeichnet, daß** der Voranstrich 1 bis 7 Gew.-% Fasern und/oder 5 bis 15 Gew.% mineralische Füllstoffe aufweist.

10. System nach einem der Ansprüche 5 bis 9, **dadurch gekennzeichnet, daß** der Voranstrich 40 bis 80 Gew.-% Bitumen, 2 bis 6 Gew.-% synthetischen Kautschuk, 2 bis 6 Gew.-% Klebeharz, 1 bis 7 Gew.-% Fasern, 5 bis 15 Gew.-% mineralische Füllstoffe, 15 bis 35 Gew.-% Siedegrenzenbenzin und 1 bis 5 Gew.-% Aromate umfasst.

11. Verfahren zur Ausbildung eines Systems einer Fugenausbildung nach Anspruch 6, **dadurch gekennzeichnet, daß** die zweite Nahtflanke mit dem Voranstrich nach einem der Ansprüche 1 bis 4 beschichtet wird, daß das Fugenband auf Bitumenbasis auf den Voranstrich gedrückt wird und daß die bituminöse Deckschicht im Anschluß an das Fugenband aufgebracht wird.

12. Verfahren nach Anspruch 11, **dadurch gekennzeichnet, daß** nach dem Aufbringen des Voranstrichs und vor dem Andrücken des Fugenbands der Voranstrich einer Trockenzeit von bevorzugt 15 bis 30 Minuten ausgesetzt wird.

13. Verfahren nach einem der Ansprüche 11 oder 12, **dadurch gekennzeichnet, daß** der Voranstrich mit einer Dicke von 1 bis 2mm aufgetragen wird.

14. Verfahren nach einem der Ansprüche 11 bis 13, **dadurch gekennzeichnet, daß** als bituminöse Deckschicht Asphaltbeton oder Gußasphalt verwendet wird.

## Claims

1. An undercoat for the application of joint tapes based on bitumen to the joint flanks of bituminous cover layers, cover layer installations, edge seals or the like, **characterised in that** the undercoat is based on bitumen and includes an amount of adhesive resin so that a sealed and permanent connection between the joint flank and the joint tape may be produced directly by means of the undercoat or primer.

2. An undercoat as claimed in Claim 1, **characterised in that** it additionally includes synthetic rubber, fibres, mineral fillers, aromatics and/or solvents.

3. An undercoat as claimed in Claim 1 or 2, **characterised in that** the undercoat is set to be thixotropic, preferably by the addition of fibres and/or mineral fillers.

4. An undercoat as claimed in one of Claims 1 to 3, **characterised in that** this undercoat includes 40 to 80 percent by weight bitumen, 2 to 6 percent by weight synthetic rubber, 2 to 6 percent by weight adhesive resin, 1 to 7 percent by weight fibres, 5 to 15 percent by weight mineral fillers, 15 to 35 percent by weight SBP spirits and 1 to 5 percent by weight aromatics.

5. A system for a joint structure for bituminous cover layers with a joint tape based on bitumen, wherein the joint tape is adhesively securable to a joint flank of the cover layer and a joint tape based on bitumen is used and wherein the cover layer is treated with an undercoat, **characterised by** the undercoat as claimed in one of Claims 1 to 4 with an adhesive action for this joint tape, whereby a permanent connection of the joint tape with the joint flank may be produced directly by the adhesive action.

6. A system as claimed in Claim 5, **characterised in that** the joint structure includes a first joint flank of a bituminous cover layer and a second joint flank of a second bituminous cover layer, a cover layer installation, an edge seal or the like, wherein the joint tape based on bitumen is provided on the first joint flank and an undercoat is provided between the joint tape and the second joint flank which forms directly a sealed and permanent connection both with the joint tape and also with the second j oint flank.

7. A system as claimed in Claim 5 or 6, **characterised in that** the undercoat or the undercoating agent is mixed with an adhesive, preferably adhesive resin.

8. A system as claimed in one of Claims 5 to 7, **characterised in that** the undercoat is based on bitumen and is set to be thixotropic.

9. A system as claimed in one of Claims 5 to 8, **characterised in that** the undercoat includes 1 to 7 % by wt. and/or 5 to 15 % by wt. mineral fillers.

10. A system as claimed in one of Claims 5 to 9, **characterised in that** the undercoat contains 40 to 80 % by wt. bitumen, 2 to 6 % by wt. synthetic rubber, 2 to 6 % by wt. adhesive resin, 1 to 7 % by wt. fibres, 5 to 15 % by wt. mineral fillers, 15 to 35 % by wt. SBP spirits and 1 to 5 % by wt. aromatics.

11. A method of forming a system of a joint structure as claimed in Claim 6, **characterised in that** the second joint flank is coated with the undercoat as claimed in one of Claims 1 to 4, that the joint tape based on bitumen is pressed onto the undercoat and that the bituminous cover layer is subsequently applied to the joint tape.

12. A method as claimed in Claim 11, **characterised in that** a drying time of preferably 15 to 30 minutes is interposed after the application of the undercoat and before pressing on the joint tape.

13. A method as claimed in one of Claims 11 or 12, **characterised in that** the undercoat is applied with a thickness of 1 to 2 mm.

14. A method as claimed in one of Claims 11 to 13, **characterised in that** asphaltic concrete or mastic asphalt is used as the bituminous cover layer.

## Revendications

1. Couche d'apprêt pour l'application de bandes couvre-joint à base de bitume sur des flancs de jointure de couches de surface bitumineuses, d'éléments encastrés dans des couches de surface, de bordures ou analogue, **caractérisée en ce que** la couche d'apprêt est faite à base de bitume et comprend une certaine quantité de résine adhésive, de sorte qu'une liaison étanche et durable entre le flanc de jointure et la bande couvre-joint peut être directement produite par l'intermédiaire de la couche d'apprêt ou de la couche primaire.

2. Couche d'apprêt selon la revendication 1,
**caractérisée en ce qu'**elle comprend en outre un caoutchouc synthétique, des fibres, des charges minérales, des substances aromatiques et/ou des solvants.

3. Couche d'apprêt selon la revendication 1 ou 2, **caractérisée en ce que** la couche d'apprêt est ajustée pour être thixotrope, de préférence par l'addition de fibres et/ou de charges minérales.

4. Couche d'apprêt selon l'une quelconque des revendications 1 à 3, **caractérisée en ce que** cette couche d'apprêt comprend 40 à 80 pour cent en poids de bitume, 2 à 6 pour cent en poids de caoutchouc synthétique, 2 à 6 pour cent en poids de résine adhésive, 1 à 7 pour cent en poids de fibres, 5 à 15 pour cent en poids de charges minérales, 15 à 35 pour cent en poids d'essence à limites déterminées d'ébullition et 1 à 5 pour cent en poids de substances aromatiques.

5. Système pour une formation de jointures pour des couches de surface bitumineuses avec une bande couvre-joint à base de bitume, dans lequel la bande couvre-joint peut être collée avec un flanc de jointure de la couche de surface et une bande couvre-joint à base de bitume est utilisée, et dans lequel la couche de surface est traitée avec une couche d'apprêt, **caractérisé par** la couche d'apprêt selon l'une quelconque des revendications 1 à 4 avec une action adhésive pour cette bande couvre-joint, dans lequel une liaison durable entre la bande couvre-joint et le flanc de jointure peut être produite directement par l'action adhésive.

6. Système selon la revendication 5, **caractérisé en ce que** la formation de jointures comprend un premier flanc de jointure d'une couche de surface bitumineuse et un deuxième flanc de jointure d'une deuxième couche de surface bitumineuse, d'un élément encastré dans une couche de surface, d'une bordure ou analogue, dans lequel la bande couvre-joint à base de bitume est prévue au niveau du premier flanc de jointure et une couche d'apprêt est prévue entre la bande couvre-joint et le deuxième flanc de jointure, laquelle forme directement une liaison étanche et durable tant avec la bande couvre-joint qu'avec le deuxième flanc de jointure.

7. Système selon la revendication 5 ou 6, **caractérisé en ce que** la couche d'apprêt ou la matière de la couche d'apprêt est mélangée avec un adhésif, de préférence une résine adhésive.

8. Système selon l'une quelconque des revendications 5 à 7, **caractérisé en ce que** la couche d'apprêt est faite à base de bitume et est ajustée pour être thixotrope.

9. Système selon l'une quelconque des revendications 5 à 8, **caractérisé en ce que** la couche d'apprêt comprend 1% à 7% en poids de fibres et/ou 5% à 15% en poids de charges minérales.

10. Système selon l'une quelconque des revendications 5 à 9, **caractérisé en ce que** la couche d'apprêt comprend 40% à 80% en poids de bitume, 2% à 6% en poids de caoutchouc synthétique, 2% à 6% en poids de résine adhésive, 1% à 7% en poids de fibres, 5% à 15% en poids de charges minérales, 15% à 35% en poids d'essence à limites déterminées d'ébullition et 1% à 5% en poids de substances aromatiques.

11. Procédé pour la formation d'un système de formation de jointures selon la revendication 6, **caractérisé en ce que** le deuxième flanc de jointure est revêtu de la couche d'apprêt selon l'une quelconque des revendications 1 à 4, **en ce que** la bande couvre-joint à base de bitume est pressée sur la couche d'apprêt et **en ce que** la couche de surface bitumineuse est ensuite appliquée sur la bande couvre-joint.

12. Procédé selon la revendication 11, **caractérisé en ce que** la couche d'apprêt est soumise, après l'application de la couche d'apprêt et avant le pressage de la bande couvre-joint, à un temps de séchage, de préférence, de 15 à 30 minutes.

13. Procédé selon l'une quelconque des revendications 11 ou 12, **caractérisé en ce que** la couche d'apprêt est appliquée avec une épaisseur de 1 à 2 mm.

14. Procédé selon l'une quelconque des revendications 11 à 13, **caractérisé en ce que** l'on utilise du béton asphaltique ou de l'asphalte coulé en tant que couche de surface bitumineuse.
